# EUROPÄISCHE PATENTSCHRIFT

(11) **EP 1 518 000 B1**
(45) Veröffentlichungstag und Bekanntmachung des Hinweises auf die Patenterteilung: **31.08.2005**
(21) Anmeldenummer: 02751094.0
(22) Anmeldetag: 29.06.2002
(51) Int. Cl.: C22C 21/16, C22C 21/14, C22F 1/057

(54) **AL-CU-MG-AG-LEGIERUNG MIT SI, HALBZEUG AUS EINER SOLCHEN LEGIERUNG SOWIE VERFAHREN ZUR HERSTELLUNG EINES SOLCHEN HALBZEUGES**
AL/CU/MG/AG ALLOY WITH SI, SEMI-FINISHED PRODUCT MADE FROM SUCH AN ALLOY AND METHOD FOR PRODUCTION OF SUCH A SEMI-FINISHED PRODUCT
ALLIAGE AL-CU-MG-AG AVEC SI, PRODUIT SEMI-FINI REALISE A PARTIR DE CET ALLIAGE, ET PROCEDE DE REALISATION D'UN PRODUIT SEMI-FINI DE CE TYPE

(43) Veröffentlichungstag der Anmeldung: 30.03.2005
(73) Patentinhaber: FIRMA OTTO FUCHS, 58540 Meinerzhagen (DE)
(72) Erfinder: FISCHER, Gernot, 58540 Meinerzhagen (DE); SAUER, Dieter, 58540 Meinerzhagen (DE); TERLINDE, Gregor, 58540 Meinerzhagen (DE)
(74) Vertreter: Haverkamp, Jens
(86) Internationale Anmeldenummer: PCT/EP2002/007193
(87) Internationale Veröffentlichungsnummer: WO 2004/003244

(56) Entgegenhaltungen:
- GB-A- 1 320 271
- DATABASE CA [Online] CHEMICAL ABSTRACTS SERVICE, COLUMBUS, OHIO, US; POLMEAR, I. J. ET AL: "After Concorde. Evaluation of an Al-Cu-Mg-Ag alloy for use in the proposed European supersonic transport" retrieved from STN Database accession no. 126:49942 XP002227161 -& MATERIALS SCIENCE FORUM (1996), 217-222(PT. 3, ALUMINIUM ALLOYS, PT. 3), 1759-1764 , XP009003900
- DAVIS J R: "Aluminum and Aluminum Alloys" März 1996 (1996-03) , ASM SPECIALTY HANDBOOK. ALUMINUM AND ALUMINUM ALLOYS, ISBN: 0-87170-496-X, PAGE(S) 247-249,254-257,291-305,309-320 , USA XP002227160 Seite 248; Beispiel 2014; Tabelle 1 Seite 256, mittlere Spalte, letzter Absatz Seite 292, mittlere Spalte, letzter Absatz Seite 293; Beispiel 2014; Tabelle 1 Seite 296, linke Spalte Seite 296, rechte Spalte, Abschnitt "Solution-treating time" in Verbindung mit Tabelle 4 Seite 299 -Seite 305, Abschnitt "Quenching" Seite 311; Abbildungen 23-A Seite 317, linke Spalte
- PATENT ABSTRACTS OF JAPAN vol. 015, no. 293 (C-0853), 25. Juli 1991 (1991-07-25) -& JP 03 107440 A (SHOWA ALUM CORP), 7. Mai 1991 (1991-05-07)

## Beschreibung

Gegenstand der Erfindung ist eine Al-Cu-Mg-Mn-Legierung zur Herstellung von Halbzeugen mit hohen statischen und dynamischen Festigkeitseigenschaften. Ferner betrifft die Erfindung ein Halbzeug hergestellt aus einer solchen Legierung mit hohen statischen und dynamischen Festigkeitseigenschaften sowie ein Verfahren zum Herstellen eines solchen Halbzeuges.

Statisch und dynamisch hoch belastbare Aluminiumlegierungen sind etwa die Legierungen AA 2014, AA 2214. Aus diesen Al-Legierungen werden im warmausgehärteten Zustand bspw. Gesenkschmiedestücke für Rad- und Bremssysteme von Flugzeugen hergestellt. Während die genannten Festigkeitseigenschaften der aus einer solchen Legierung hergestellten Halbzeuge insbesondere bei tieferen Temperaturen dem Halbzeug zu eigen sind, so nehmen diese Eigenschaften bei Temperaturen von mehr als 100 °C schneller ab als bei Legierungen der Gruppe AA 2618. Halbzeuge aus solchen Legierungen weisen eine höhere Warmfestigkeit auf und werden eingesetzt bspw. als Verdichterräder für aufladbare Dieselmotoren oder für Rotoren von Ultrazentrifugen. Bei Temperaturen unter 100 °C sind jedoch die Aluminiumlegierungen der Gruppe AA 2014 und AA 2214 höher belastbar.

Das Dokument POLMEAR, I. J. et al., "After Concorde : evaluation of an Al-Cu-Mg-Ag alloy for use in the proposed European supersonic transport", MATERIALS SCIENCE FORUM, Vols. 217-222 (1996), pp. 1759-1764, offenbart eine Legierung, deren Zusammensetzung in Gewichtsprozent:
Cu 4,5; Fe 0,08; Mg 0,45; Mn 0,30; Si 0,07; Ag 0,41; Ti 0,06; Zr 0,18; Al Rest enthält.

Beim Rad-Bremse-System von Flugzeugen entsteht beim Bremsvorgang eine beträchtliche Wärmeentwicklung. Diese führt auch in den Rädern, die typischerweise aus einer AA 2014- oder AA 2214-Legierung gefertigt sind, zu Temperaturerhöhungen. Diese können eine frühe Überalterung dieser Legierung hervorrufen und damit verbunden eine starke Begrenzung der Lebensdauer des Bauteils.

Bei Verdichterrädem ist man dazu übergegangen, Titanlegierungen einzusetzen, damit den daraus hergestellten Verdichterrädem auch bei höheren Temperaturen die notwendigen statischen und dynamischen Festigkeitseigenschaften zuteil werden. Der Einsatz von Titan ist jedoch teuer
und insbesondere auch aus diesem Grund zur Herstellung von Flugzeugrädern nicht geeignet. Ferner ist Titan aufgrund seiner begrenzten Wärmeleitfähigkeit als Räderwerkstoff weniger gut geeignet.

Die oben aufgezeigte Problematik ist nicht neu. Es besteht daher seit vielen Jahren der Wunsch nach einer Al-Legierung, die die hohen Festigkeitseigenschaften der Legierungen AA 2014 bzw. AA 2214 bei Raumtemperatur und die thermische Stabilität der Legierungen AA 2618 bzw. 2618 A in sich vereint.

Daher liegt der Erfindung die Aufgabe zugrunde, eine solche Legierung, ein aus einer solchen Legierung hergestelltes Halbzeug mit hoher statischer und dynamischer Belastbarkeit, hoher Warmfestigkeit, hoher Bruchzähigkeit und hoher Kriechbeständigkeit sowie ein Verfahren zum Herstellen eines solchen Halbzeuges bereitzustellen.

Diese Aufgabe wird erfindungsgemäß dadurch gelöst, dass die Legierung folgende Zusammensetzung aufweist:
0,3 - 0,7 Gew.-% Silizium (Si)
max. 0,15 Gew.-% Eisen (Fe)
3,5 - 4,5 Gew.-% Kupfer (Cu)
0,1 - 0,5 Gew.-% Mangan (Mn)
0,3 - 0,8 Gew.-% Magnesium (Mg)
0,05 - 0,15 Gew.-% Titan (Ti)
0,1 - 0,25 Gew.-% Zirkon (Zr)
0,3 - 0,7 Gew.-% Silber (Ag)
max. 0,05 Gew.-% andere, einzeln
max. 0,15 Gew.-% andere, insgesamt
Rest Gew.-% Aluminium (Al).

Die beanspruchte Legierung weist gegenüber den vorbekannten Legierungen AA 2014 und AA 2214 eine höhere statische und dynamische Warmfestigkeit und eine verbesserte Kriechbeständigkeit bei gleichzeitig sehr guten bruchmechanischen Eigenschaften auf. Diese werden insbesondere bei einem Kupfer-Magnesium-Verhältnis zwischen 5 und 9,5, insbesondere bei einem Verhältnis zwischen 6,3 und 9,3 erreicht. Der Kupfergehalt liegt bevorzugt zwischen 3,8 und 4,2 Gew.-% und der Magnesiumgehalt zwischen 0,45 und 0,6 Gew.-%. Der Kupfergehalt liegt deutlich unter der maximalen Löslichkeit für Kupfer in Gegenwart des beanspruchten Magnesiumgehaltes. Dies hat zur Folge, dass der Anteil an unlöslichen, kupferhaltigen Phasen auch unter Berücksichtigung der übrigen Legierungs- und Begleitelemente sehr gering ist. Dadurch ergibt sich eine Verbesserung hinsichtlich der dynamischen Eigenschaften und der Bruchzähigkeit der aus eine solchen Legierung hergestellten Halbzeuge.

Im Gegensatz zu den vorbekannten AA-Legierungen 2014, 2214 und 2219 ist Teil der beanspruchten Legierung Silber mit Gehalten zwischen 0,3 und 0,7 Gew.-%, bevorzugt 0,45 und 0,6 Gew.-%. Im Zusammenspiel mit Silizium (0,3 - 0,7 Gew.-%, bevorzugt 0,4 - 0,6 Gew.- %) erfolgt eine Aushärtung über die gleichen Mechanismen wie in silberfreien Al-Cu-Mg-Legierungen. Es hat sich jedoch gezeigt, dass bei kleineren Siliziumgehalten durch die Silberzugabe der Ausscheidungsverlauf anders ist. Die aus einer solchen Legierung hergestellten Halbzeuge weisen zwar gute Warmfestigkeiten und Kriechbeständigkeiten bei kühleren Bedingungen auf; sie entsprechen jedoch noch nicht den gewünschten Anforderungen. Erst Siliziumgehalte über 0,3 Gew.% unterdrücken die ansonsten typische Änderung des Ausscheidungsverhaltens von Al-Cu-Mg-Ag-Legierungen, so dass überraschender Weise höhere Festigkeitswerte ohne Einbuße der Warmbeständigkeit und der Kriechbeständigkeit bei den erfindungsgemäßen Cu- und Mg-Gehalten erzielbar sind.

Der Mangangehalt der beanspruchten Legierung beträgt 0,1 bis 0,5 Gew.-% bevorzugt 0,2 - 0,4 Gew.%. Bei Legierungen mit höheren Mangan-Gehalten wurden bei einer Langzeit-Hochtemperaturbeanspruchung unerwünschte Ausscheidungsvorgänge gefunden, die zu einer Verringerung der Festigkeit führten. Aus diesem Grunde ist der Mangangehalt auf 0,4 Gew.-% begrenzt. Grundsätzlich ist Mangan jedoch ein für die Gefügekontrolle benötigter Legierungsbestandteil.

Zum Ausgleich der reduzierten Wirkung des Mangans hinsichtlich der Gefügekontrolle enthält die Legierung Zirkon zwischen 0,10 - 0,25 Gew.-%, bevorzugt 0,14 - 0,20 Gew.-%. Die sich ausscheidenden Zirkon-Aluminide sind in der Regel sogar feindisperser ausgebildet sind als Mangan-Aluminide. Überdies hat sich gezeigt, dass die Zirkon-Aluminide zur thermischen Stabilität der Legierung beitragen.

Zur Kornfeinung ist der Legierung 0,05 - 0,15 Gew.-%, bevorzugt 0,10 - 0,15 Gew.-% Titan zugefügt. Zweckmäßigerweise wird das Titan der Legierung in Form einer Al-5Ti-1B-Vorlegierung zugesetzt, wodurch die Legierung automatisch Bor enthält. Daraus bilden sich fein verteilte, nicht lösliche Titandiboride. Diese leisten einen Beitrag zur thermischen Stabilität der Legierung.

Als unvermeidbare Verunreinigung kann die Legierung maximal 0,15 % Eisen, bevorzugt 0,10 % Eisen aufweisen.

Nachfolgend werden Untersuchungsergebnisse unter Bezugnahme auf die beigefügten Figuren beschrieben. Diese zeigen:
- **Fig. 1**:: Ein Diagramm, darstellend die 0,2 %-Dehngrenze und die Zugfestigkeit der erfindungsgemäßen Legierung im Zustand T6 im Vergleich zu vorbekannten Legierungen in Abhängigkeit von der Prüftemperatur,
- **Fig. 2:**: ein Diagramm, darstellend die Zeitstandfestigkeit der erfindungsgemäßen Legierung im Zustand T6 im Vergleich zu vorbekannten Legierungen,
- **Fig. 3:**: ein Diagramm, darstellend die 0,2 %-Dehngrenze und die Zugfestigkeit von aus der erfindungsgemäßen Legierung hergestellten Flugzeugrädern im Vergleich zu solchen, hergestellt aus vorbekannten Legierungen, und
- **Fig. 4a, 4b:**: Diagramme, darstellend die Ermüdungsfestigkeit der erfindungsgemäßen Legierung im Vergleich zu einer vorbekannten Legierung im Zustand T6 bei Raumtemperatur und bei einer Temperatur von 200°C.

Die nachfolgend wiedergegebene Tabelle 1 gibt die chemische Zusammensetzung von vier erfindungsgemäßen Legierungen (B, C, D, E) sowie die Zusammensetzung der vergleichsweise untersuchten Legierungen AA 2214 und AA 2618 wieder (Angaben in Gew.-%)(n.b.: nicht bestimmt):

**Tabelle 1:**

| Legierung | Si | Fe | Cu | Mn | Mg | Ni | Zn | Ti | Ag | Zr | V |
|---|---|---|---|---|---|---|---|---|---|---|---|
| B | 0,47 | 0,08 | 4,40 | 0,200 | 0,58 | 0,003 | 0,048 | 0,135 | 0,45 | 0,150 | 0,018 |
| C | 0,47 | 0,08 | 3,64 | 0,210 | 0,59 | 0,003 | 0,015 | 0,115 | 0,52 | 0,150 | 0,017 |
| D | 0,47 | 0,08 | 3,87 | 0,200 | 0,61 | 0,003 | 0,015 | 0,117 | 0,52 | 0,150 | 0,019 |
| E | 0,52 | 0,08 | 4,14 | 0,200 | 0,61 | 0,003 | 0,02 | 0,115 | 0,44 | 0,150 | 0,018 |
| AA 2214 | 0,77 | 0,17 | 4,29 | 0,883 | 0,57 | 0,003 | 0,031 | 0,024 | 0,003 | 0,007 | n. b. |
| AA 2618 | 0,22 | 1,1 | 2,58 | 0,020 | 1,53 | 1,007 | 0,043 | 0,059 | 0,003 | 0,002 | n. b. |

Aus diesen Legierungen sind Halbzeuge durch die nachfolgend wiedergegebenen Verfahrensschritte hergestellt worden:
a) Gießen eines Barrens aus einer Legierung,
b) Homogenisieren des gegossenen Barrens bei einer Temperatur, die möglichst dicht unter der Anschmelztemperatur der Legierung liegt für eine Zeit, die ausreichend lang bemessen ist, um eine möglichst gleichmäßige Verteilung der Legierungselemente im Gussgefüge zu erreichen,
c) Warmumformen des homogenisierten Barrens durch Schmieden bei einer Blocktemperatur von etwa 420 °C,
d) Lösungsglühen des durch Schmieden umgeformten Halbzeuges bei Temperaturen, die ausreichend hoch sind, um die für die Aushärtung notwendigen Legierungselemente gleichmäßig im Gefüge verteilt in Lösung zu bringen, wobei das Lösungsglühen in einem Temperaturbereich bei 505 °C über einen Zeitraum von 3 Stunden erfolgt,
e) Abschrecken des lösungsgeglühten Halbzeuges in Wasser bei Raumtemperatur,
f) Kaltumformen der abgeschreckten Halbzeuge durch Kaltstauchen um 1 bis 2 % und
g) Warmaushärten des abgeschreckten Halbzeuges bei Temperaturen bei 170 °C über einen Zeitraum von 20 - 25 Stunden.

Die auf diese Art und Weise hergestellten Freiformschmiedestücke sind anschließend auf ihre Eigenschaften im warm ausgehärteten Zustand T6 untersucht werden. Die Festigkeitswerte sind in den nachfolgenden Tabellen 2 und 3 wiedergegeben:

**Tabelle 2:**

| | **Festigkeitswerte bei RT** | | | | **Bruchzähigkeit bei RT** | |
|---|---|---|---|---|---|---|
| Legierung | Probenrichtung | Rₚ₀₂ (MPa) | Rₘ (MPa) | A₅ (%) | Probenrichtung | K_{IC} (MPa√m) |
| C | L | 448 | 485 | 11,2 | T - L | 31,3 |
| | LT | 427 | 471 | 7,2 | S - L | 29,5 |
| | ST | 417 | 479 | 6,3 | S - T | 32,2 |
| D | L | 456 | 495 | 10,7 | T - L | 28,3 |
| | LT | 434 | 478 | 8,0 | S - L | 29,1 |
| | ST | 429 | 484 | 5,5 | S - T | 29,6 |
| E | L | 454 | 494 | 9,9 | T - L | 26,1 |
| | LT | 446 | 493 | 6,4 | S - L | 25,5 |
| | ST | 438 | 494 | 4,9 | S - T | 26,9 |
| AA 2214 | L | 444 | 489 | 9,7 | T - L | 24,2 |
| | LT | 439 | 483 | 6,4 | S - L | 25,9 |
| | ST | 429 | 480 | 5,8 | S - T | 27,3 |
| AA 2219 | L | 286 | 408 | 16,7 | T - L | 31,1 |
| | LT | 288 | 403 | 8,4 | S - L | 34,4 |
| | ST | 366 | 455 | 5,0 | S - T | 32,3 |
| AA 2618 | L | 389 | 443 | 5,1 | T - L | 19,2 |
| | LT | 383 | 437 | 4,7 | S - L | 16,7 |
| | ST | 376 | 427 | 4,1 | S - T | 19,3 |

**Tabelle 3:**

| **Legierung** | | **E** | | | **AA 2214** | | | **AA 2618** | | |
|---|---|---|---|---|---|---|---|---|---|---|
| T_{Prüf} | t_{Halt} | Rₚ₀₂ | Rₘ | A₅ | Rₚ₀₂ | Rₘ | A₅ | Rₚ₀₂ | Rₘ | A₅ |
| (°C) | (h) | (MPa) | (MPa) | (%) | (MPa) | (MPa) | (%) | (MPa) | (Mpa) | (%) |
| 20 | 1 | 454 | 494 | 9,9 | 444 | 489 | 9,6 | 380 | 434 | 6,5 |
| 50 | 1 | 453 | 493 | 12,6 | 443 | 485 | 9,8 | 382 | 433 | 6,1 |
| 100 | 1 | 449 | 474 | 13,0 | 425 | 458 | 11,0 | 374 | 423 | 6,5 |
| 150 | 1 | 404 | 417 | 14,3 | 403 | 424 | 13,6 | 366 | 404 | 7,6 |
| 170 | 1 | 403 | 416 | 16,3 | 382 | 400 | 13,6 | 382 | 389 | 9,6 |
| 200 | 1 | 355 | 372 | 18,0 | 348 | 368 | 13,8 | 340 | 359 | 12,2 |
| 220 | 1 | 340 | 351 | 18,0 | 324 | 344 | 14,2 | 301 | 332 | 12,4 |
| 250 | 1 | 268 | 282 | 19,0 | 250 | 268 | 16,1 | 282 | 300 | 14,7 |
| Definition Probenrichtungen: L = Längsrichtung: parallel zur Hauptformänderungsrichtung LT = Lange Querrichtung: parallel zur Breitenrichtung ST = Kurze Querrichtung: parallel zur Dickenrichtung. | | | | | | | | | | |

Die verbesserten Festigkeiten der erfindungsgemäßen Legierung (etwa Legierung E) ist aus den Tabellen 2 und 3 deutlich entnehmbar. So zeigt beispielsweise die vorbekannte Legierung AA 2214 zwar gute Festigkeitswerte bei Raumtemperatur, nicht jedoch bei höheren Temperaturen. Überdies sind die Kriechbeständigkeit ebenso wie die Bruchzähigkeit nicht nur bei Raumtemperatur sondern insbesondere auch bei höheren Temperaturen bei der beanspruchten Legierung deutlich besser als bei den vorbekannten Legierungen. Aus dieser Gegenüberstellung wird ferner deutlich, daß die untersuchten vorbekannten Legierungen jeweils nur in Bezug auf einzelne Festigkeitsparameter gute Eigenschaften aufweisen. In keinem Fall weisen diese gute Eigenschaften bei sämtlichen relevanten Festigkeitswerten sowohl bei Raumtemperatur als auch bei erhöhten Temperaturen auf. Ebenso wie die Ermüdungseigenschaften ist die Kriechbeständigkeit dieser vorbekannten Legierung nicht zufriedenstellend. Über sämtliche untersuchten Festigkeitsparameter sehr gute Eigenschaften sind ausschließlich bei der erfindungsgemäßen Legierung festzustellen.

Aus der zugehörigen Darstellung in Figur 1 werden die besseren Festigkeitseigenschaften der erfindungsgemäßen Legierung (Legierung E) gegenüber den vorbekannten Legierungen (AA 2214 sowie AA 2618) auch auf graphische Weise deutlich. Unerwartet war bei den Ergebnissen, dass die Festigkeitswerte der Legierung E auch bei Temperaturen von unter 100 °C besser sind als diejenigen, der vorbekannten Legierung AA 2214, bekannt für ihre besonders hohen Festigkeitswerte in diesem Temperaturbereich.

Ferner ist die Kriechbeständigkeit der Halbzeuge untersucht worden. Die nachfolgend wiedergegebene Tabelle 4 zeigt zusammenfassend die Prüfergebnisse (LMP: Larson-Miller-Parameter):

**Tabelle 4:**

| **Legierung** | | | | | | | | | | | |
|---|---|---|---|---|---|---|---|---|---|---|---|
| **E** | | | | **2214** | | | | **2618** | | | |
| T_{Prüf} | σ_{Prüf} | T_{Bruch} | LMP | T_{prüf} | σ_{Prüf} | t_{Bruch} | LMP | T_{Prüf} | σ_{Prüf} | t_{Bruch} | LMP |
| (°C) | (MPa) | (h) | (-) | (°C) | (MPa) | (h) | (-) | (°C) | (MPa) | (h) | (-) |
| 180 | 185 | 2513 | 10,60 | 205 | 200 | 30 | 10,27 | 205 | 183 | 10 | 10,04 |
| | 167 | 4762 | 10,82 | | 190 | 50 | 10,38 | | 179 | 50 | 10,38 |
| | | | | | 181 | 100 | 10,52 | | 175 | 100 | 10,52 |
| | | | | | 130 | 500 | 10,85 | | 163 | 500 | 10,85 |
| | | | | | 100 | 800 | 10,95 | | 159 | 1000 | 11,00 |

Grafisch aufgetragen wird die deutlich bessere Zeitstandsfestigkeit der Legierung E im T6-Zustand im Vergleich zu den vorbekannten Legierungen AA 2214 und AA 2618 ebenfalls jeweils im T6-Zustand augenscheinlich. Dieses ist in dem Diagramm der Figur 2 als zeitkompensierte Temperaturdarstellung wiedergegeben. Die besonders gute Kriechbeständigkeit der erfindungsgemäßen Legierung war nicht vorhersehbar, so dass dieses Ergebnis überrascht.

Im Rahmen der Erprobung der Verfahrensschritte zum Herstellen dieser Halbzeuge ist festgestellt worden, daß vergleichbare Materialeigenschaften des hergestellten Halbzeuges erreicht werden können, wenn der Schritt des Warmumformens bei einer Blocktemperatur zwischen 320 °C bis 460 °C durchgeführt wird. Der Schritt des Abschreckens des lösungsgeglühten Halbzeuges kann in einem Temperaturbereich zwischen Raumtemperatur und 100 °C (kochend) in Wasser erfolgen. Gleichfalls ist es möglich, zum Abschrecken ein Wasser-Glykol-Gemisch einzusetzen, dessen Temperatur jedoch 50 °C nicht überschreiten soll. Anstelle des zuvor beschriebenen Schrittes der Kaltumformung durch Kaltstauchen beim Schmieden kann als Kaltumformschritt auch ein Recken um 1 % bis 5 % zur Reduzierung der abschreckbedingten Eigenspannungen bei Strangpress- oder Walzprodukten durchgeführt werden. Der Schritt des Warmaushärtens ist durchführbar über einen Zeitraum von 5 bis 35 Stunden, bevorzugt zwischen 10 und 25 Stunden in einem Temperaturfenster zwischen 170 °C und 210 °C.

Bei weiteren Untersuchungen wurden Stranggussbarren, wie oben beschrieben, hergestellt und Flugzeugräder durch Gesenkschmieden im Vor- und Fertiggesenk bei einer Temperatur von 410 bis 430 °C gefertigt. Diese Räder wurden anschließend bei 505 °C lösungsgeglüht, in einem Wasser-Glykol-Gemisch von Raumtemperatur abgeschreckt und 20 Stunden bei 170 °C warm ausgelagert. Zum Vergleich wurden serienmäßig hergestellte Flugzeugräder aus der Legierung AA 2214 verwendet. An über den Umfang verteilten Stellen sind den Rädern aus der beanspruchten Legierung und der herkömmlichen Legierung Proben entnommen und auf ihre Zugfestigkeit hin untersucht worden. Das Ergebnis ist in Figur 3 grafisch wiedergegeben. Deutlich erkennbar ist, dass die erfindungsgemäße Legierung E gegenüber der vorbekannten Legierung AA 2214 bessere Werte erzielt.

Ermüdungsversuche bei vergleichbaren Proben der beiden genannten Legierungen zeigen ebenfalls, dass die aus der beanspruchten Legierung hergestellten Räder deutlich bessere Werte erzielen, als die aus den mit der AA 2214-Legierung hergestellten Rädern. Dies trifft zu für bei Raumtemperatur durchgeführte Ermüdungsversuche (vgl. Figur 4a) sowie für Ermüdungsversuche, die bei einer Prüftemperatur von 200°C durchgeführt worden sind (vgl. Figur 4b).

Die Beschreibung der beanspruchten Erfindung macht deutlich, dass diese überraschend nicht nur hohe dynamische und statische Festigkeitswerte aufweist, sondern dass diese insbesondere auch eine besonders gute Warmfestigkeit, Bruchzähigkeit und Kriechbeständigkeit aufweist. Daher eignet sich diese Legierung insbesondere zum Herstellen von Halbzeugen, die genau diesen Ansprüchen zu genügen haben, wie beispielsweise Flugzeugräder oder Verdichter.

## Patentansprüche

1. Al-Cu-Mg-Mn-Legierung zur Herstellung von Halbzeugen mit hohen statischen und dynamischen Festigkeitseigenschaften, **dadurch gekennzeichnet, dass** die Legierung folgende Zusammensetzung aufweist:
0,3 - 0,7 Gew.-% Silizium (Si)
max. 0,15 Gew.-% Eisen (Fe)
3,5 - 4,5 Gew.-% Kupfer (Cu)
0,1 - 0,5 Gew.-% Mangan (Mn)
0,3 - 0,8 Gew.-% Magnesium (Mg)
0,05 - 0,15 Gew.-% Titan (Ti)
0,1 - 0,25 Gew.-% Zirkon (Zr)
0,3 - 0,7 Gew.-% Silber (Ag)
max. 0,05 Gew.-% andere, einzeln
max. 0,15 Gew.-% andere, insgesamt
Rest Gew.-% Aluminium (Al).

2. Legierung nach Anspruch 1, **dadurch gekennzeichnet, dass** das Kupfer-Magnesium-Verhältnis zwischen 5 und 9,5 beträgt.

3. Legierung nach Anspruch 2, **dadurch gekennzeichnet, dass** der Kupfergehalt 3,8 - 4,2 Gew.-% und der Magnesiumgehalt 0,45 - 0,6 Gew.-% und das Kupfer-Magnesium-Verhältnis zwischen 6,3 und 9,3 beträgt.

4. Legierung nach einen der Ansprüche 1 bis 3, **dadurch gekennzeichnet, dass** der Silbergehalt 0,45 - 0,6 Gew.-% beträgt.

5. Legierung nach einem der Ansprüche 1 bis 4, **dadurch gekennzeichnet, dass** der Siliziumgehalt 0,4 - 0,6 Gew.-% beträgt.

6. Legierung nach einem der Ansprüche 1 - 5, **dadurch gekennzeichnet, dass** der Mangangehalt 0,2 - 0,4 Gew.-% beträgt.

7. Legierung nach einem der Ansprüche 1 - 6, **dadurch gekennzeichnet, dass** der Zirkongehalt 0,14 - 0,20 Gew.-% beträgt.

8. Legierung nach einem der Ansprüche 1 - 7, **dadurch gekennzeichnet, dass** der Titangehalt 0,10 - 0,15 Gew.-% beträgt.

9. Legierung nach einem der Ansprüche 1 - 8, **dadurch gekennzeichnet, dass** die Titankomponente zum Herstellen der Legierung als Al-Ti-B-Vorlegierung zulegiert ist und der Boranteil 0,01 - 0,03 Gew.-% beträgt.

10. Legierung nach einem der Ansprüche 1 - 9, **dadurch gekennzeichnet, dass** der Eisengehalt der Legierung max. 0,10 Gew.-% beträgt.

11. Halbzeug hergestellt aus einer Legierung nach einem der Ansprüche 1 bis 10, **dadurch gekennzeichnet, dass** dieses durch einen Warmumformprozess hergestellt ist.

12. Verfahren zum Herstellen eines Halbzeuges nach Anspruch 11 **gekennzeichnet durch** folgende Schritte:
a) Gießen eines Barrens aus einer Legierung,
b) Homogenisieren des gegossenen Barrens bei einer Temperatur, die möglichst dicht unter der Anschmelztemperatur der Legierung liegt für eine Zeit, die ausreichend lang bemessen ist, um eine möglichst gleichmäßige Verteilung der Legierungselemente im Gussgefüge zu erreichen,
c) Warmumformen des homogenisierten Barrens **durch** Schmieden und/oder Schmieden und/oder Walzen bei Temperaturen zwischen 320 °C und 470 °C,
d) Lösungsglühen des umgeformten Halbzeuges bei Temperaturen, die ausreichend hoch sind, um die für die Aushärtung notwendigen Legierungselemente gleichmäßig im Gefüge verteilt in Lösung zu bringen, wobei das Lösungsglühen in einem Temperaturbereich zwischen 490 und 505 °C über einen Zeitraum von 30 Minuten bis 5 Stunden erfolgt,
e) Abschrecken des lösungsgeglühten Halbzeugs entweder im Wasser mit einer Temperatur von max. 100 °C oder in einem Wasser-Glykol-Gemisch bei einer Temperatur kleiner oder gleich 50 °C und
f) Warmaushärten des abgeschreckten Halbzeuges bei Temperaturen zwischen 170 und 210 °C über einen Zeitraum von 5 h bis 35 h.

13. Verfahren nach Anspruch 12, **dadurch gekennzeichnet, dass** zwischen dem Schritt des Abschreckens und dem Schritt des Warmaushärtens ein Kaltumformschritt vorgesehen ist, bei dem das abgeschreckte Halbzeug zur Reduzierung der Eigenspannungen gestaucht oder gereckt wird um einen Betrag zwischen 1 und 5 %

14. Verfahren nach Anspruch 12 oder 13, **dadurch gekennzeichnet, dass** der Schritt des Warmaushärtens über einen Zeitraum von 10 und 25 Stunden durchgeführt wird.

## Claims

1. Al-Cu-Mg-Mn alloy for producing semi-finished products with high static and dynamic strength properties, **characterised in that** the alloy has the following composition:
0.3 - 0.7 per cent by weight silicon (Si)
max. 0.15 per cent by weight iron (Fe)
3.5 - 4.5 per cent by weight copper (Cu)
0.1 - 0.5 per cent by weight manganese (Mn)
0.3 - 0.8 per cent by weight magnesium (Mg)
0.05 - 0.15 per cent by weight titanium (Ti)
0.1 - 0.25 per cent by weight zirconium (Zr)
0.3 - 0.7 per cent by weight silver (Ag)
max. 0.05 per cent by weight other, individually
max. 0.15 per cent by weight other, overall
Residual per cent by weight aluminium (Al).

2. Alloy according to claim 1, **characterised in that** the copper/magnesium ratio is between 5 and 9.5.

3. Alloy according to claim 2, **characterised in that** the copper content is between 3.8 and 4.2 per cent by weight and the magnesium content is between 0.45 and 0.6 per cent by weight and the copper/magnesium ratio is between 6.3 and 9.3.

4. Alloy according to one of claims 1 to 3, **characterised in that** the silver content is between 0.45 and 0.6 per cent by weight.

5. Allow according to one of claims 1 to 4, **characterised in that** the silicon content is between 0.4 and 0.6 per cent by weight.

6. Alloy according to one of claims 1 - 5, **characterised in that** the manganese content is between 0.2 and 0.4 per cent by weight.

7. Alloy according to one of claims 1 - 6, **characterised in that** the zirconium content is between 0.14 and 0.20 per cent by weight.

8. Alloy according to one of claims 1 - 7, **characterised in that** the titanium content is between 0.10 and 0.15 per cent by weight.

9. Alloy according to one or claims 1 - 8, **characterised in that** the titanium component is added by alloying in the form of an Al-Ti intermediate alloy to produce the alloy and the boron part is between 0.01 and 0.03 per cent by weight.

10. Alloy according to one of claims 1 - 9, **characterised in that** the maximum iron content of the alloy is 0.10 per cent by weight.

11. Semi-finished product produced from an alloy according to one of claims 1 to 10, **characterised in that** the said semi-finished product is produced by means of a hot-forming process.

12. Method for producing a semi-finished product according to claim 11 **characterised by** the following steps:
a) Casting a bar from an alloy,
b) Homogenising the cast bar at a temperature which is as close as possible below the fusion temperature of the alloy for a time which is measured to be sufficiently long in order to obtain as uniform a distribution as possible of the allow elements in the cast structure,
c) Hot-forming of the homogenised bar by means of forging and/or forging and/or rolling at temperatures between 320 °C and 470 °C,
d) Solution heat-treatment of the re-formed semi-finished product at temperatures which are sufficiently high to dissolve the alloy elements, which are necessary for the hardening process, so as to be uniformly distributed in the structure, wherein the solution heat treatment is effected in a temperature range of between 490 and 505 °C over a period of between 30 minutes and 5 hours,
e) Quenching the solution heat treated semi-finished product either in water at a maximum temperature of 100 °C or in a water-glycol mixture at a temperature less than or equal to 50 °C and
f) Artificial ageing of the quenched semi-finished product at temperatures of between 170 and 210 °C over a period of between 5 hours and 35 hours.

13. Method according to claim 12, **characterised in that** between the step of quenching and the step of artificially ageing, a cold-forming step is provided, where the quenched semi-finished product is compressed or drawn-out to reduce the internal stresses by an amount of between 1 and 5%.

14. Method according to claim 12 or 13, **characterised in that** the step of artificially ageing is carried out over a period of between 10 and 25 hours.

## Revendications

1. Alliage Al-Cu-Mg-Mn pour la fabrication de produits semi-finis présentant des propriétés de résistance statique et dynamique élevées **caractérisé en ce que** l'alliage présente la composition suivante :
0,3 - 0,7 % en poids silicium (Si)
max 0,15 % en poids fer (Fe)
3,5 - 4,5 % en poids cuivre (Cu)
0,1 - 0,5 % en poids manganèse (Mn)
0,3 - 0,8 % en poids magnésium (Mg)
0,05- 0,15 % en poids titane (Ti)
0,1 - 0,25 % en poids zirconium (Zr)
0,3 - 0,7 % en poids argent (ag)
max 0,05 % en poids autres, isolé
max 0,15 % en poids autres, au total
% en poids restant aluminium (Al).

2. Alliage selon la revendication 1 **caractérisé en ce que** la proportion cuivre-magnésium se situe entre 5 et 9,5.

3. Alliage selon la revendication 2 **caractérisé en ce que** la teneur de cuivre se situe entre 3,8 et 4,2 % en poids, la teneur en magnésium, entre 0,45 et 0,6 % en poids et la proportion cuivre-magnésium entre 6,3 et 9,3.

4. Alliage selon l'une des revendications 1 à 3 **caractérisé en ce que** la teneur en argent se situe entre 0,45 et 0,6 % en poids.

5. Alliage selon l'une des revendications 1 à 4 **caractérisé en ce que** la teneur en silicium se situe entre 0,4 et 0,6 % en poids.

6. Alliage selon l'une des revendications 1 à 5 **caractérisé en ce que** la teneur en manganèse se situe entre 0,2 et 0,4 % en poids.

7. Alliage selon l'une des revendications 1 à 6 **caractérisé en ce que** la teneur en zirconium se situe entre 0,14 et 0,20 % en poids.

8. Alliage selon l'une des revendications 1 à 7 **caractérisé en ce que** la teneur en titane se situe entre 0,10 et 0,15 % en poids.

9. Alliage selon l'une des revendications 1 à 8 **caractérisé en ce que** le composant titane pour la fabrication de l'alliage est additionné en tant que pré-alliage Al-Ti-B et que la part du bore se situe entre 0,01 et 0,03 % en poids.

10. Alliage selon l'une des revendications 1 à 9 **caractérisé en ce que** la teneur en fer de l'alliage représente au maximum 0,10 % en poids.

11. Produit semi-fini réalisé à partir d'un alliage selon l'une des revendications 1 à 10 **caractérisé en ce que** celui-ci est fabriqué par un processus de formage à chaud.

12. Procédé de réalisation d'un produit semi-fini selon la revendication 11 **caractérisé par** les étapes suivantes :
a) Coulée d'un lingot à partir d'un alliage,
b) Homogénéisation du lingot coulé à une température la plus proche possible du seuil inférieur de la température de fusion de l'alliage sur un temps suffisamment long pour obtenir une répartition aussi homogène que possible des éléments d'alliage dans la structure coulée,
c) Formage à chaud du lingot homogénéisé par forgeage et/ou forgeage et/ou laminage à des températures situées entre 320°C et 470°C,
d) Recuit de mise en solution du produit semi-fini formé par forgeage à des températures suffisamment élevées pour mettre en solution, avec une répartition régulière dans la structure, les éléments de l'alliage indispensables au durcissement, le recuit de mise en solution s'effectuant à une température située entre 490 et 505°C pendant une période de 30 minutes à 5 heures,
e) Trempe du produit semi-fini recuit par mise en solution soit dans l'eau à une température de 100°C maximum ou dans un mélange eau-glycol, à une température inférieure ou égale à 50°C et
f) Traitement par revenu du produit semi-fini trempé à des températures situées entre 170°C et 210°C pendant un période de 5 à 35 h heures.

13. Procédé selon la revendication 12 **caractérisé en ce qu'**il est prévu entre l'étape de trempe et l'étape de traitement par revenu, une étape de formage à froid au cours de laquelle le produit semi-fini trempé subit, afin de réduire les tensions propres, un étirement ou un refoulement de l'ordre de 1 à 5 %

14. Procédé selon la revendication 12 ou 13 **caractérisé en ce que** l'étape de traitement par revenu est réalisée sur une période allant de 10 à 25 heures.
